# FASCICULE DE BREVET EUROPEEN

(11) **EP 0 268 827 B1**
(45) Date de publication et mention de la délivrance du brevet: **22.04.1992**
(21) Numéro de dépôt: 87115420.9
(22) Date de dépôt: 21.10.1987
(51) Int. Cl.: H01B 7/34

(54) **Câble électrique ignifugé**
Flammwidriges elektrisches Kabel
Flame-resistant electrical cable

(30) Priorité: 23.10.1986 FR 8614713
(43) Date de publication de la demande: 01.06.1988
(73) Titulaire: FILOTEX, 91210 Draveil (FR)
(72) Inventeur: Massieu, Jean-Jacques, F-08170 Fumay (FR)
(74) Mandataire: Weinmiller, Jürgen

(56) Documents cités:
- EP-A- 0 100 829
- EP-A- 0 151 904
- DE-A- 1 554 907
- FR-A- 2 377 688
- FR-A- 2 576 709

## Description

La présente invention concerne un câble électrique ignifugé comportant au moins un conducteur, une couche isolante proche du conducteur en polyoléfine ou polyamide exemte d'halogène et de soufre chargée d'un matériau minéral pour élever son indice d'oxygène limite, et une couche externe rubanée.

Lorsque le câble doit assurer des fonctions électriques exigeant une vitesse élevée de propagation du signal électrique, une diaphonie excellente, l'isolant doit alors être peu ignifugé puisqu'une forte ignifugation introduit des détériorations des caractéristiques électriques ; dans ce cas l'invention a pour but d'obtenir encore un câble très bon au feu, ignifugé en utilisant un isolant peu ou pas ignifugé et un rubanage externe ne couvrant pas nécessairement toute la surface de la gaine ou de l'isolant, le rubanage assurant l'essentiel de la tenue au feu.

L'invention s'applique en particulier aux câbles pour contrôles et mesures.

Le document FR-A- 2 377 688 porte notamment sur un câble comportant une isolation de conducteurs en polyoléfine chargée de kaolin, une deuxième isolation après torsadage des conducteurs isolés en polyoléfine chargée d'alumine hydratée, deux rubanages en cuivre à bords de ruban contigus, deux rubanages en polyamide, puis une gaine interne en caoutchouc de silicone.

Ces câbles, même lorsque leurs isolations en polyoléfine sont très fortement chargées en charge minérale, de façon à assurer des indices d'oxygène limite voisins de 40 à 45, ne présentant pas des propriétés électriques et mécaniques satisfaisantes et répondant à la norme CEI 332-1 de non-propagation d'une flamme (après chauffage d'un élément de fil isolé vertical de 60 cm pendant 60 secondes à l'aide d'un bec Bunsen, extinction de la flamme dans les 30 secondes suivantes avant qu'elle n'ait atteint le haut de l'élément).

La présente invention a pour but de procurer des câbles électriques ignifugés satisfaisant à l'essai de non-propagation de la flamme de la norme CEI 332-1, tout en utilisant des polymères ignifugés chargés de matériau minéral mais exempts d'halogène et de soufre et ayant des propriétés mécaniques satisfaisantes.

L'invention évite donc d'avoir recours à des polymères ayant des taux de charge très élevés pour être fortement ignifugés, ce qui conduit aussi à des caractéristiques mécaniques médiocres ; elle permet d'utiliser, au contraire des polymères à taux de charge moyen compatible avec des caractéristiques mécaniques correctes.

Le rubanage extérieur, bien qu'il ne couvre pas complètement la surface à recouvrir, suffit à atteindre le niveau d'ignifugation exigé par la norme CEI 332-1, alors que le câble réalisé avec le polymère ignifugé sans ce rubanage protecteur serait non conforme.

Le câble selon l'invention est caractérisé en ce que sa couche externe rubanée est recouverte sur sa face interne d'un adhésif acrylique, ignifugé ou non.

Il répond en outre de préférence à au moins l'une des caractéristiques suivantes :
- la couche externe rubanée est formée à partir d'un ruban métallique, de tissu de verre, de polyamidimide ou de polyamide aromatique ;
- pour les fils de câblage ne comportant qu'une isolation sans gaine, lorsque le conducteur est de section droite inférieure ou égal à 2 mm², la couche isolante rubanée externe est appliquée avec un facteur de recouvrement de 5 % environ ; lorsque conducteur est de section droite supérieure à 2 mm², sa couche externe rubanée est appliquée avec un déjoint ; lorsque le câble est plat, formé d'une nappe de câbles individuels côte à côte, chacun d'eux comprend deux conducteurs isolés individuellement par un polymère non ignifugé du type polyéthylène, rubanés ensemble avec un ruban polyester non ignifugé, un fil de masse étant appliqué sur le rubanage polyester, l'ensemble étant enveloppé avec un ruban aluminium contrecouché polyester sur une face, puis par une gaine en polyoléfine ou polyamide chargée d'un matériau minéral de façon à présenter un indice d'oxygène limite supérieur à 30, les gaines des câbles côte à côte étant recouvertes par des bandes espacées transversales aux axes des conducteurs, en ruban métallique, de tissu de verre, de polyimide, de polyamidimide ou de polyamide aromatique, recouvert sur sa face interne d'un adhésif acrylique.

Le matériau minéral utilisé utilisé comme charge ignifuge du polymère exempt d'halogène et de soufre peut être du trihydrate d'alumine, de l'hydrate de magnésie, de la craie, un silicate, un borate...

La couche rubanée peut aussi être métallique, auquel cas il s'agit de cuivre ou d'aluminium avec un adhésif ignifugé ou non sur une des faces qui sera la face intérieure.

Il est décrit ci-après, à titre d'exemple et en référence aux figures du dessin annexé, des câbles de section droite circulaire et un câble plat selon l'invention.

La figure 1 représente un câble de section droite circulaire inférieure à 2mm² à couche isolante en polymère ignifugé exempt d'halogène et de soufre et avec une couche ignifuge rubanée avec un faible recouvrement.

La figure 2 représente un câble de section droite circulaire de section droite supérieure à 2mm² analogue en tous points au câble de la figure 1, à ceci près que la couche ignifuge rubanée est enroulée avec déjoint.

La figure 3 représente un câble plat formé de câbles élémentaires à une paire et un fil de masse, collés les uns aux autres et ayant des rubans déposés en anneaux, séparés les uns des autres et équidistants.

Il est donné à titre d'exemples une description plus précise des càbles décrits par les figures 1, 2 et 3.

Dans les figures 1 et 2, le câble comporte un conducteur central 1 formé de 7 fils toronnés au diamètre de 0,15 mm, entouré par un isolant électrique 2 en polyéthylène ignifugé commercialisé sous la désignation UNIFOS 1386 par UNIFOS ou en polyamide commercialisé sous la désignation MEGOLON I par LONDSAY et WILLIAMS, d'épaisseur 0,50 mm.

Le polymère est enveloppé d'une couche rubanée ne le recouvrant pas entièrement et qui peut être l'une des suivantes :
a) un ruban de largeur 4 mm et d'épaisseur 60 microns, en polyimide commercialisé sur la marque "KAPTON" par DUPONT de NEMOURS, recouvert d'un adhésif acrylique sur sa face interne, enroulé hélicoïdalement avec un taux de recouvrement des bords de 5% (fig.1).
b) un ruban d'aluminium de largeur 4 mm, d'épaisseur 90 microns, recouvert d'un adhésif acrylique sur sa face interne, enroulé hélicoïdalement avec un déjoint de 5% (fig.2).
c) un ruban de tissu de verre, de largeur 4 mm, d'épaisseur 200 microns, recouvert d'un adhésif acrylique sur sa face interne, enroulé hélicoïdalement avec un déjoint de 25%.

Les trois variantes de câble ci-dessus satisfont à l'essai de la norme CEI 332-1.

On a fabriqué par ailleurs un câble en nappe constitué de 20 paires de conducteurs blindées gainées et collées les unes contre les autres. La figure 3 représente cinq de ces paires.

Les conducteurs 1 d'une paire sont des torons de 7 fils de cuivre étamé de diamètre 0,12 mm. Chaque conducteur de la paire est isolé par une couche 2 de polyéthylène d'épaisseur 0,30 mm.

Les deux éléments de chaque paire sont torsadés avec un pas de 38 mm. Chaque paire est recouverte à l'aide d'un ruban de polyester de largeur 8 mm, enroulé hélicoïdalement autour d'elle avec un taux de recouvrement de 50%, non représenté.

Le fil de masse 8 a pour conducteur un toron de 7 fils de cuivre étamé de 0,12 mm de diamètre. La paire rubanée et le fils de masse sont entourés d'un ruban d'aluminium contrecouché par un thermo adhésif polyester, de largeur 8 mm, enroulé hélicoïdalement avec un recouvrement de 50%, également non représenté.

L'ensemble rubané est gainé par une couche 9 de 0,25 mm d'épaisseur de polyéthylène chargé d'alumine hydratée jusqu'à obtenir un indice d'oxygène limite de 40, commercialisé sous la désignation "UNIFOS 5040". Le diamètre final de la paire gainée est de 2,80 mm.

Le collage des paires gainées se fait par un traitement à chaud.

Un rubanage est effectué à l'aide de bande transversales adhésives 10 équidistantes, séparées par de larges intervalles, par exemple des bandes de 15 mm de largeur espacées de 5 cm, ou même des bandes de 30 mm de largeur espacées de 35 cm. On a observé en effet que de façon surprenante les rubans de protection n'ont pas besoin de recouvrir de façon continue les conducteurs isolés pour assurer une protection efficace contre la propagation de la flamme. Il suffit que les rubans soient en un matériau incombustible, avec un adhésif de contact même combustible appliqué sur sa face interne.

Selon une première variante, le ruban de collage peut être en polyimide, notamment en celui commercialisé sous la marque KAPTON par DUPONT de NEMOURS, muni d'un adhésif acrylique sur une face. Ce ruban aura par exemple une largeur de 15 mm et une épaisseur de 60 microns.

Selon une deuxième variante, le ruban de collage est en cuivre, muni d'un adhésif acrylique sur une face. Il aura par exemple une largeur de 15 mm et une épaisseur de 90 microns.

Selon une troisième variante, le ruban de collage est en tissu de verre muni d'un adhésif acrylique sur une face. Sa largeur est par exemple de 15 mm et son épaisseur de 20 microns.

Les câbles plats réalisés selon les trois variantes définies ci-dessus satisfont à la norme CEI 332-1 de non-propagation d'une flamme.

## Revendications

1. Câble électrique ignifugé comportant au moins un conducteur (1), une couche rubanée (3) et une couche isolante (2) en polymère exempt d'halogène et de soufre et chargé d'un matériau minéral en quantité suffisante pour présenter un indice d'oxygène limite supérieur à 30, caractérisé en ce que la couche isolante (2) en ploymère exempt d'halogène et de soufre est la plus proche du conducteur, en ce que le polymère est une polyoléfine ou un polyamide, et en ce que la couche externe rubanée (3) est formée à partir d'un ruban métallique, de tissu de verre, de polyimide, de polyamidimide ou de polyamide aromatique, recouvert sur sa face interne d'un adhésif, ignifugé ou non, de préférence acrylique.

2. Câble selon la revendication 1, à conducteur de section droite inférieure ou égale à 2mm², caractérisé en ce que la couche rubanée externe est appliquée avec un facteur de recouvrement de 5% environ (4, fig 1).

3. Câble selon la revendication 1, à conducteur de section droite supérieure à 2mm², caractérisé en ce que la couche isolante rubanée externe est appliquée avec un déjoint (5, fig.2).

4. Câble selon la revendication 1, en nappe de câbles côte à côte, caractérisé en ce qu'il comprend deux conducteurs (1) isolés individuellement par un polymère non ignifugé du type polyéthylène, rubanés ensemble avec un ruban polyester non ignifugé, un fil de masse (8) étant appliqué sur le rubanage polyester, l'ensemble étant enveloppé avec un ruban aluminium contrecouché polyester sur une face (7), puis par une gaine (9) en polyoléfine ou polyamide chargée d'un matériau minéral de façon à présenter un indice d'oxygène limite supérieur à 30, les gaine des câbles côte à côte étant recouvertes par des bandes espacées (10) transversales aux axes des conducteurs, en ruban métallique, de tissu de verre, de polyimide, de polyamidimide ou de polyamide aromatique, recouvert sur sa face interne d'un adhésif acrylique.

## Claims

1. Fire-resistant electrical cable comprising at least one conductor (1), a tape-wrap layer (3) and an insulative layer (2) of polymer free of halogen and sulphur and charged with a mineral material in sufficient quantity to achieve a limiting oxygen number greater than 30, characterised in that the insulative layer (2) of polymer free of halogen and sulphur is closest to the conductor, in that the polymer is a polyolefin or a polyamide, and in that the external tape-wrap layer (3) is formed from a metal, woven glass fibre, polyimide, polyamidimide or aromatic polyamide tape covered on its inside surface with an adhesive which may or may not be flame-resistant and which is preferably an acrylic adhesive.

2. Cable according to claim 1 with a conductor cross-section of 2 mm² or less characterised in that the outer tape-wrap layer is applied with an overlap of approximately 4% (4, fig 1).

3. Cable according to claim 1 with a conductor cross-section greater than 2 mm² characterised in that the outer tape-wrap layer is applied with a gap (5, fig 2).

4. Cable according to claim 1, in the form of a flat bundle of cables side by side, characterised in that it comprises two conductors (1) individually insulated by a polyethylene type non-fire-resistant polymer wrapped together with a non-flame-resistant polyester tape, an earth wire (8) being applied over the polyester tape-wrap, the whole being wrapped with an aluminium tape with a polyester backing on one side (7) and then with a polyolefin or polyamide sheath (9) charged with a mineral material so as to achieve a limiting oxygen number greater than 30, the sheaths of the side by side cables being covered by spaced metal, woven glass fibre, polyimide, polyamidimide or aromatic polyamide tapes (10) transverse to the conductor axes covered on the internal surface with an acrylic adhesive.

## Patentansprüche

1. Nichtentflammbares elektrisches Kabel, mit mindestens einem Leiter (1), einer Wickellage (3) und einer Isolierschicht (2) aus einem halogen- und schwefelfreien Polymer, das mit einer Menge mineralischen Materials versetzt ist, die ausreicht, um einen Sauerstoffgrenzwert höher als 30 zu erreichen, dadurch gekennzeichnet, daß die Isolierschicht (2) aus einem halogen-und schwefelfreien Polymer dem Leiter zunächst liegt, daß das Polymer ein Polyolefin oder ein Polyamid ist und daß die äußere Wickellage (3) aus einem Metallband, einem Glas-, Polyimid-, Polyamidimid- oder einem aromatischen Polyamidgewebe besteht, das auf einer Innenseite mit einem gegebenenfalls nichtentflammbaren Klebstoff, Vorzugsweise einer Acrylverbindung, überzogen ist.

2. Kabel nach Anspruch 1 mit einem Leiterquerschnitt kleiner oder gleich 2 mm², dadurch gekennzeichnet, daß die äußere Wickelschicht (4, Figur 1) mit einem Überlagerungsfaktor von ungefähr 5% aufgebracht ist.

3. Kabel nach Anspruch 1 mit einem Leiterquerschnitt größer oder gleich 2 mm², dadurch gekennzeichnet, daß die äußere Wickelschicht unter Belassung eines Zwischenabstands (5, Figur 2) aufgebracht ist.

4. Kabel nach Anspruch 1 in Form einer Kabellage, dadurch gekennzeichnet, daß das Kabel zwei Leiter (1) aufweist, die einzeln mit einem nichtentflammbaren Polymer vom Polyäthylentyp isoliert und zusammen mit einem nichtentflammbaren Polyesterband umwickelt sind, wobei ein Massedraht (8) auf die Polyesterbewicklung aufgelegt ist und das Ganze mit einem Aluminiumband (7), das einseitig mit Polyester beschichtet und dann von einer Hülle (9) aus einem Polyolefin oder einem Polyamid umgeben ist, das derart mit einem mineralischen Material versetzt ist, daß es einen Sauerstoffgrenzwert höher als 30 aufweist, wobei die Hüllen der Seite an Seite liegenden Kabel mit Bändern (10) im Abstand quer zur Achse der Leiter überdeckt sind, die aus einem Metallband, einem Glas-, Polyimid-, Polyamidimid- oder aromatischem Polyamidgewebe bestehen und auf ihrer Innenseite mit einem Acrylkleber bedeckt sind.
